# EUROPÄISCHE PATENTSCHRIFT

(11) **EP 1 972 695 B1**
(45) Veröffentlichungstag und Bekanntmachung des Hinweises auf die Patenterteilung: **18.08.2010**
(21) Anmeldenummer: 08002908.5
(22) Anmeldetag: 16.02.2008
(51) Int. Cl.: C22C 1/02, C22C 1/03, C22C 21/04

(54) **Verfahren zur Herstellung einer Aluminium-Legierung**
Production process of an aluminium alloy
Procédé de fabrication d'un alliage d'aluminium

(30) Priorität: 15.03.2007 DE 102007012424
(43) Veröffentlichungstag der Anmeldung: 24.09.2008
(73) Patentinhaber: Bayerische Motoren Werke Aktiengesellschaft, 80809 München (DE)
(72) Erfinder: Klinkenberg, Franz-Josef Dr., 84030 Ergolding (DE); Wolf, Johann, 85662 Hohenbrunn (DE)

(56) Entgegenhaltungen:
- EP-A- 0 687 742
- US-A- 4 937 044
- KOCH H ET AL: "SILAFONT-36 THE NEW LOW-IRON HIGH-PRESSURE DIE-CASTING ALLOY" LIGHT METALS,, 1. Januar 1995 (1995-01-01), Seiten 1011-1018, XP008053123 ISSN: 0147-0809
- FRANKE ALOIS J ET AL: "L duttilità nei pressocolati in alluminio /// Ductility in aluminium pressure die casting" 20030101, Bd. 7, Nr. 26, 1. Januar 2003 (2003-01-01), Seiten 83-85, XP009099391
- HIELSCHER U ET AL: "Eine neue eisenarme Druckgusslegierung//A new low-iron pressure die casting alloy" ALUMINIUM, ALUMINIUM VERLAG, DUESSELDORF, DE, Bd. 71, Nr. 6, 1. Januar 1995 (1995-01-01), Seiten 676-686, XP009099392 ISSN: 0002-6689
- KOCH HUBERT: "Ductility optimization in the as-cast state of Silafont-36 (Al Si9MgMn)" GIESSEREI, GIESSEREI VERLAG, DUSSELDORF, DE, Bd. 91, Nr. 4, 1. April 2004 (2004-04-01), Seiten 20-25, XP009099455 ISSN: 0016-9765
- KOCH HUBERT ET AL: "Ductile high-pressure die casting alloy with low iron content" GIESSEREI, GIESSEREI VERLAG, DUSSELDORF, DE, Bd. 82, Nr. 15, 31. Juli 1995 (1995-07-31), Seiten 517-523, XP009099456 ISSN: 0016-9765
- KLOS RALF ET AL: "Silafont-36 - optimizing the manganese and magnesium content for structural part application" LIVARSKI VESTNIK, DRUSTVO LIVARJEV SLOVENIJE, Bd. 51, Nr. 1, 1. Januar 2004 (2004-01-01), Seiten 22-36, XP009099390 ISSN: 0024-5135
- FRANKE ALOIS J ET AL: "Drei Jahre Erfahrung mit eisenarmen Druckgusslegierungen // Three years' of experience with low iron die casting alloys" GIESSEREIPRAXIS, FACHVERLAG SCHIELE UND SCHON GMBH, BERLIN, DE, Nr. 2, 1. Januar 1998 (1998-01-01), Seiten 72-76, XP009099395 ISSN: 0016-9781
- KOCH H ET AL: "Eisenarme Aluminium-Druckgusslegierungen als Substitutionswerkstoff fuer Stahlblechkonstruktionen im Automobilbau // Low-iron aluminum die cast alloys as substitute material for steel sheet constructions in automobile manufacture" GIESSEREIPRAXIS, FACHVERLAG SCHIELE UND SCHON GMBH, BERLIN, DE, Nr. 4, 1. Januar 2000 (2000-01-01), Seiten 148-152, XP009099393 ISSN: 0016-9781
- HIELSCHER ET AL: "Sicherheitsbauteile aus eisenarmen Aluminium-Druckgusslegierungen // Safety components from die-cast low-iron aluminum alloys" WERKSTOFFWOCHE, XX, XX, 1. Januar 1998 (1998-01-01), Seiten 185-190, XP009099394
- KOCH HUBERT ET AL: "Ductile pressure castings for automotive applications. A status report" AUTOMOTIVE ALLOYS. PROCEEDINGS PF THE SYMPOSIUM PRESENTED AT THETMS ANNUAL MEETING, XX, XX, 1. Januar 1997 (1997-01-01), Seiten 185-194, XP009099396
- MAHMOUDI MORTEZA ET AL: "Simultaneous grain refining and modification of 356 aluminium alloy using aluminium base master alloys containing strontium , titanium and boron" LIGHT METALS,, 1. Januar 2005 (2005-01-01), Seiten 1129-1133, XP009099414 ISSN: 0147-0809

## Beschreibung

Die Erfindung bezieht sich auf ein Verfahren zur Herstellung einer Aluminium-Legierung, insbesondere für den Druckguss.

Zur Herstellung von Druckgussbauteilen werden meist AlSiMg-Legierungen verwendet, vor allem die Legierung AlSi9MgMnSr, die unter unterschiedlichen Handelsnamen wie "Silafont 36", "Aural 2" und dergleichen vertrieben werden (siehe z.B. das Dokument: Koch H. et al. : "Silafont - 36 - The new low-iron high pressure die casting alloy", Light Metals, 1995, pages 1011-1018.). Bei diesen Legierungen ist das Eisen weitgehend durch Mangan ersetzt. Bei noch ausreichender Verringerung der Klebeneigung sollen aufgrund des reduzierten Eisengehalts und der Strontiumzugabe Verbesserungen in der Dehnung erzielt werden. Damit zeichnen sich diese Druckgusslegierungen neben einer ausgezeichneten Giessbarkeit durch eine sehr gute Dehnung im Gusszustand, höchste Dehnung nach Wärmebehandlung und darüber hinaus durch eine sehr gute Korrosionsbeständigkeit aus.

In der Automobilindustrie ist es von Bedeutung, eine bestimmte Legierung nicht nur von einem sondern von verschiedenen Herstellern beziehen zu können, damit z. B. bei Ausfall eines Herstellers kein Lieferengpass entsteht. Ferner sollen die Legierungen einzelner Hersteller miteinander vermischt werden können, ohne dass schmelzmetallurgische Probleme entstehen. Es hat sich jedoch gezeigt, dass, wenn die AlSi9MgMnSr-Legierungen verschiedener Hersteller vermischt werden, mitunter Legierungen entstehen können, die sowohl in gefügetechnischer Hinsicht wie in ihren dynamischen und statischen Eigenschaften unzureichend sind, und dies trotz gleicher chemischer Zusammensetzung.

Aufgabe der Erfindung ist es daher, ein einfaches Verfahren zur Herstellung einer AlSi9MgMnSr-Legierung bereitzustellen, die zumindest gleich gute Eigenschaften wie die handelsüblichen AlSi9MgMnSr-Legierungen aufweist.

Dies wird erfindungsgemäß durch das im Anspruch 1 gekennzeichnete Verfahren erreicht.

Nach der Erfindung wird von einer handelsüblichen AlSi9Mg-Gusslegierung als Basislegierung ausgegangen, die folgende Zusammensetzung aufweist:
9,0 bis 12,5 Gew.% Silizium, 0,1 bis 0,45 Gew.%, insbesondere mindestens 0,3 Gew.% Magnesium und maximal 0,25 Gew.%, insbesondere maximal 0,15 Gew.% Eisen, maximal 0,15 Gew.% Titan, maximal 0,10 Gew.% Zink, maximal 0,10 Gew.% Mangan, maximal 0,05 Gew.% Kupfer, wobei Aluminium den Rest bildet und die Verunreinigungen einzeln maximal 0,03 Gew. %, insgesamt maximal 0,1 Gew.% ausmachen.

Vorzugsweise wird als Basislegierung folgende Legierung verwendet:
Si 9,0 - 12,5 Gew.%
Fe 0,15 Gew.%
Cu 0,02 Gew.%
Mn 0,10 Gew.%
Mg 0,10 - 0,45 Gew.%
Zn 0,07 Gew.%
Ti 0,15 Gew.%
sowie A1 als Rest und Verunreinigungen einzeln maximal 0,03 Gew.%, insgesamt maximal 0,1 Gew.%. Das heißt, die bevorzugte Basislegierung entspricht einer Legierung nach DIN EN AB-43300, jedoch kann der Si-Gehalt statt 9,0 bis 10,0 Gew.% bei der Legierung nach dieser Norm erfindungsgemäß mehr als 10,0 Gew.% entsprechend dieser Norm erfindungsgemäß 0,10 - 0,45 Gew.% betragen.

Die Basislegierung auch mit mehr als 10,0 Gew.% Silizium bzw. weniger als 0,30 Gew.% Magnesium wird als Gusslegierung im Handel angeboten. Die Basislegierung wird dann in die gewünschte Druckgusslegierung übergeführt. Dazu wird die Basislegierung geschmolzen und innig mit der Vorlegierung vermischt, und zwar in einer solchen Menge, dass eine AlSi9MgMnSr-Druckgusslegierung der gewünschten, nachstehend angegebenen Zusammensetzung entsteht:
9,5 bis 11,5 Gew.% Silizium,
0,3 bis 1,0, insbesondere 0,4 bis 0,8 Gew.% Mangan,
0,1 bis 0,6, insbesondere 0,3 bis 0,5 Gew.% Magnesium,
max. 0,25 Gew.% Eisen,
maximal 0,15, vorzugsweise maximal 0,10 Gew.% Titan,
maximal 0,10, vorzugsweise maximal 0,08 Gew.% Zink,
maximal 0,05 Gew.% Kupfer,
50 bis 300, insbesondere 150 bis 250 ppm Strontium sowie Aluminium als Rest und Verunreinigungen einzeln max. 0,03 Gew. %, insgesamt max. 0,1 Gew.%.

Die Vorlegierung ist eine Aluminiumlegierung, die das restliche Mangan, das gesamte Strontium sowie ggf. Eisen und ggf. das restliche Magnesium der herzustellenden Aluminium-Legierung enthält, also eine AlMnSr-Legierung, die zusätzlich ggf. Fe und/oder Mg enthält, d. h. z. B. eine AlMnSrFe-, AlMnSrMg- oder AlMnSrFeMg-Legierung.

Der Mangan-Gehalt der Vorlegierung wird dabei derart gewählt, dass sich der Mangan-Gehalt in der herzustellenden Legierung in weiten Grenzen von 0,3 bis 1 Gew.% unter Berücksichtigung des Abbrandes in der Basislegierung einstellen lässt. Gleichermaßen wird der Strontium-Gehalt der Vorlegierung so gewählt, dass der Strontium-Gehalt in der herzustellenden Legierung 50 - 300, vorzugsweise 150 - 250 ppm beträgt.

Die so hergestellte Druckgusslegierung weist die gleichen Eigenschaften wie die handelsüblichen AlSi9MgMnSr-Druckgusslegierungen auf. Sie ist sowohl in gefügetechnischer Hinsicht wie in ihren dynamischen und statischen Eigenschaften den handelsüblichen AlSi9MgMnSr-Druckgusslegierungen zumindest gleichwertig.

Mit dem erfindungsgemäßen Verfahren ist es möglich, wirtschaftlich sinnvoll eine handelsübliche Basislegierung in eine hochwertige Druckgussvariante überzuführen, ohne metallurgische Probleme in Kauf zu nehmen. Die nach dem erfindungsgemäßen Verfahren hergestellte Druckgusslegierung ist insbesondere im Kraftfahrzeug- und Motorenbau hervorragend verwendbar.

## Patentansprüche

1. Verfahren zur Herstellung einer Aluminium-Legierung folgender Zusammensetzung:
9,5 bis 11,5 Gew.% Silizium,
0,3 bis 1,0 Gew.% Mangan,
0,1 bis 0,5 Gew.% Magnesium,
max. 0,25 Gew.% Eisen,
max. 0,15 Gew.% Titan,
max. 0,10 Gew.% Zink,
max. 0,05 Gew.% Kupfer,
50 - 300 ppm Strontium, sowie
Aluminium als Rest und Verunreinigungen einzeln max. 0,03 Gew. %, insgesamt max. 0,1 Gew.%, **dadurch gekennzeichnet, dass** einer erschmolzenen Aluminium-Basislegierung, die folgende Zusammensetzung aufweist:
9,0 bis 12,5 Gew.% Silizium,
0,1 bis 0,45 Gew.% Magnesium,
max. 0,25 Gew.% Eisen,
max. 0,15 Gew.% Titan,
max. 0,10 Gew.% Zink,
max. 0,10 Gew.% Mangan
max. 0,05 Gew.% Kupfer,
Aluminium als Rest und Verunreinigungen einzeln max. 0,03 Gew.%, insgesamt max. 0,1 Gew.%,
eine Aluminium-Vorlegierung, die das restliche Mangan, das gesamte Strontium sowie ggf. Eisen und ggf. Magnesium enthält, in einer solchen Menge beigegeben wird, dass eine Aluminium-Legierung der vorstehenden Zusammensetzung gebildet wird.

2. Verfahren nach Anspruch 1, **dadurch gekennzeichnet, dass** die herzustellende Aluminium-Legierung 0,4 bis 0,8 Gew.% Mangan, 0,3 bis 0,5 Gew.% Magnesium und/oder 150 bis 250 ppm Strontium aufweist.

## Claims

1. A method for producing an aluminium alloy of the following composition:
9.5 to 11.5 % by weight silicon,
0.3 to 1.0 % by weight manganese,
0.1 to 0.5 % by weight magnesium,
max. 0.25 % by weight iron,
max. 0.15 % by weight titanium,
max. 0.10 % by weight zinc,
max. 0.05 % by weight copper,
50 to 300 ppm strontium, and
aluminium as the remainder and impurities individually max. 0.03 % by weight, in total max. 0.1 % by weight, **characterised in that** a molten aluminium-base alloy, has the following composition:
9.0 to 12.5 % by weight silicon,
0.1 to 0.45 % by weight magnesium,
max. 0.25% by weight iron,
max. 0.15 % by weight titanium,
max. 0.10 % by weight zinc,
max. 0.10 % by weight manganese,
max. 0.05 % by weight copper,
aluminium as the remainder and impurities individually max. 0.03 % by weight, in total max. 0.1 % by weight, is an aluminium master alloy, which contains the remaining manganese, the total strontium and optionally iron and optionally magnesium, in a quantity such that an aluminium alloy of the above composition is formed.

2. A method according to claim 1, **characterised in that** the aluminium alloy to be produced has 0.4 to 0.8 % by weight manganese, 0.3 to 0.5 % by weight magnesium and/or 150 to 250 ppm strontium.

## Revendications

1. Procédé de fabrication d'un alliage d'aluminium ayant la composition suivante :
9,5 à 11,5 % en poids de silicium,
0,3 à 1,0 % en poids de manganèse,
0,1 à 0,5 % en poids de magnésium,
max. 0,25 % en poids de fer,
max. 0,15 % en poids de titane,
max. 0,10 % en poids de zinc,
max. 0,05 % en poids de cuivre,
50 - 300 ppm de strontium, et le complément est de l'aluminium et des impuretés séparées, représentant au maximum 0,03 % en poids et au total au maximum 0,1 % en poids,
procédé **caractérisé en ce que**
l'alliage de base d'aluminium fondu, a la composition suivante :
9,0 à 12,5 % en poids de silicium,
0,1 à 0,45 % en poids de magnésium,
max. 0,25 % en poids de fer,
max. 0,15 % en poids de titane,
max. 0,10 % en poids de zinc,
max. 0,10 % en poids de manganèse
max. 0,05 % en poids de cuivre,
l'aluminium et les impuretés représentent isolément au maximum 0,03 % en poids et en tout, un maximum de 0,1 % en poids,
on ajoute un pré-alliage d'aluminium qui contient le reste de manganèse, tout le strontium et le cas échéant du fer et du magnésium, suivant une quantité telle que l'on obtienne un alliage d'aluminium ayant la composition définie ci-dessus.

2. Procédé selon la revendication 1,
**caractérisé en ce que**
l'alliage d'aluminium à fabriquer contient de 0,4 à 0,8 % en poids de manganèse, 0,3 à 0,5 % en poids de magnésium et/ou 150/250 ppm de strontium.
